# FASCICULE DE BREVET EUROPEEN

(11) **EP 0 329 611 B1**
(45) Date de publication et mention de la délivrance du brevet: **20.05.1992**
(21) Numéro de dépôt: 89810103.5
(22) Date de dépôt: 08.02.1989
(51) Int. Cl.: C23C 2/38, C23C 2/04, C21D 1/48, C21D 9/64

(54) **Procédé de revêtement en continu d'un substrat filiforme d'acier par immersion de ce substrat dans un bain de métal de revêtement en fusion**
Verfahren zum kontinuierlichen Überziehen von strangförmigen Stahlmaterialien beim Hindurchführen durch eine Schmelze aus dem Überzugsmaterial
Process for continuously coating a filamentary steel article by immersing the article in a bath of the molten coating metal

(30) Priorité: 09.02.1988 CH 453/88
(43) Date de publication de la demande: 23.08.1989
(73) Titulaire: BATTELLE MEMORIAL INSTITUTE, CH-1227 Carouge/Genève (CH)
(72) Inventeur: Kornmann, Michel, CH-1212 Grand-Lancy (CH)
(74) Mandataire: Dousse, Blasco

(56) Documents cités:
- EP-A- 0 060 225
- EP-A- 0 195 473
- US-A- 4 144 379
- PATENT ABSTRACTS OF JAPAN, vol. 6, no. 165 (C-121)[1043], 28 août 1982; JP-A-57 082 467 (NITSUSHIN SEIKOU) 22-05-1982
- PATENT ABSTRACTS OF JAPAN, vol. 9, no. 271 (C-311)[1994], 29 octobre 1985; JP-A-60 121 263 (DAIICHI DENKOU) 28-06-1985
- PATENT ABSTRACTS OF JAPAN, vol. 9, no. 175 (C-292)[1898], 13 mars 1985; JPA-60 046 359 (KAWASAKI SEITETSU) 13-03-1985

## Description

La présente invention se rapporte à un procédé de revêtement en continu d'un substrat filiforme d'acier par immersion de ce substrat dans un bain de métal de revêtement en fusion selon lequel on choisit un métal de revêtement dont le point de fusion est supérieur à la température d'austénisation de l'acier, on préchauffe le substrat d'acier à une température inférieure à celle dudit bain, on le fait passer dans ce bain pour le revêtir et l'amener en même temps à sa température d'austénisation.

Le revêtement en continu d'un substrat filiforme par immersion implique le passage rapide de ce substrat, dont la température est inférieure à celle du métal de revêtement en fusion, à travers un bec d'un creuset rempli de ce métal en fusion qui se solidifie rapidement au contact de ce substrat relativement plus froid.

On a déjà proposé de nombreuses solutions basées sur ce principe par exemple dans le GB-982.051 ou dans le FR 1.584.626. Ces procédés ont généralement en commun de traverser le bec du creuset contenant le métal en fusion en se déplaçant de bas en haut, la vitesse, la section du passage et la mouillabilité du bec empêchant l'écoulement du métal en fusion.

On a déjà utilisé cette technique pour former un revêtement sur un fil dont la section est supérieure à celle désirée, ce fil étant alors retréfilé une fois revêtu pour l'amener à la section finale. Dans le cas de fils d'acier, il est nécessaire que la structure cristalline de l'acier soit suffisamment adoucie, ce qui implique que ce fil ait subi préalablement un chauffage à sa température d'austénisation suivi d'un refroidissement contrôlé en fonction de la composition de l'acier en vue de lui conférer la structure cristalline recherchée. Jusqu'ici, cette technique a été appliquée avec des métaux de revêtement dont le point de fusion était inférieur à la température d'austénisation de l'acier, de sorte que l'on soumettait le fil d'acier au traitement thermique destiné à former la structure nécessaire pour le rendre tréfilable, préalablement au revêtement, étant donné que ce revêtement était réalisé à une température inférieure à celle d'austénisation. Dans ces conditions, le refroidissement du fil après revêtement peut être réalisé très rapidement par passage dans un liquide, sans modifier la structure cristalline de l'acier obtenu préalablement au revêtement. Etant donné que le processus de revêtement se produit par le passage du fil verticalement de bas en haut, un refroidissement rapide du fil permet de réduire la hauteur de l'installation surtout avec des vitesse élevées d'avance du fil.

Il existe cependant des applications importantes du point de vue économique où il serait nécessaire de produire des fils d'acier de faible section, revêtus de métaux dont le point de fusion est sensiblement supérieur à la température d'austénisation de l'acier. D'une part, la section est trop faible pour que le fil d'acier puisse résister mécaniquement à chaud aux efforts de tractions nécessaires pour le faire défiler à travers le bain de métal en fusion; d'autre part, avec une section suffisante pour résister aux conditions opératoires, le refroidissement non contrôlé du fil revêtu engendrerait dans le fil d'acier une structure cristalline qui le rendrait inapte à subir un tréfilage ultérieur, de sorte que ce fil ne pourrait plus être amené à la section désirée.

On a déjà proposé dans le EP-A-60.225 de revêtir en continu un fil d'acier à 0,7 % de carbone par immersion dans un bain de métal en fusion dont le point de fusion est supérieur à la température d'austénisation de l'acier, notamment dans un bain de laiton et dans un bain de cuivre, le fil d'acier étant préalablement chauffé à 500°C.

Il a également été proposé dans le JP-5782467 d'effectuer l'austénisation d'une bande d'acier en faisant passer cette bande dans un bain d'un métal en fusion tel que le cuivre dont la température est supérieure à la température d'austénisation.

Aucun de ces documents n'envisage d'effectuer un refroidissement contrôlé du substrat d'acier ainsi revêtu, en vue de lui conférer une structure cristalline adoucie permettant de réduire la section du substrat revêtu par re-tréfilage ou re-laminage. Tel est précisément le but de la présente invention.

A cet effet, cette invention a pour objet un procédé de revêtement en continu d'un substrat filiforme d'acier, par immersion de ce substrat dans un bain de métal de revêtement en fusion selon la revendication 1.

Le dessin annexé illustre, schématiquement et à titre d'exemple, une forme d'exécution d'une installation pour la mise en oeuvre du procédé.

La figure 1 est une vue en élévation d'une installation pour la mise en oeuvre de ce procédé.

Les figures 2 et 3 sont des diagrammes T.T.T. (transformation-température-temps) de deux types d'aciers.

L'installation illustrée par la figure 1 comprend une bobine d'alimentaiton 1 en fil d'acier 2. Ce fil d'acier 2 passe sur un premier galet de guidage 3 pour se diriger à travers différents postes de traitement 4, 5 et 6 destinés respectivement au nettoyage, au rinçage et au séchage du fil 2. Un cabestan de tirage 3a ramène le fil d'acier 2 au- dessous d'un bac en graphite 7 d'un creuset 8 contenant un bain 9 de métal en fusion chauffé par un corps de chauffe 10 logé dans la paroi du creuset 8.

Avant de traverser le bec 7 du creuset muni de deux ouvertures 11 et 12 alignées verticalement à cet effet, le fil d'acier 2 passe dans un conduit tubulaire 13 dont l'entrée est contrôlée par un joint 14. Ce conduit tubulaire est relié à une source de gaz protecteur 15 par exemple du H₂+N₂ et est entouré par un bobinage électrique 16 de préchauffage alimenté par une source de haute fréquence HF. La température maximale du fil est fonction de la température de préchauffage et de l'épaisseur de la couche déposée.

Suivant le type d'acier utilisé pour constituer le substrat filiforme 2, le refroidissement est réalisé relativement rapidement pour des aciers doux à moins de 0,1% de carbone. Pour des aciers à plus forte teneur en carbone, le refroidissement trop rapide n'est pas acceptable étant donné que ces aciers doivent être maintenus à une température de l'ordre de 550°C, correspondant à la température maximum de la courbe TTT, pendant une dizaine de secondes pour obtenir la structure cristalline ferrite-perlite à grain fin désirée. Généralement, cette température est obtenue en faisant passer le fil d'acier revêtu de cuivre ou de laiton dans un bain de plomb fondu. Toutefois, compte tenu du fait que le processus de revêtement selon l'invention se déroule le long d'une trajectoire verticale, cette solution est difficile à mettre en oeuvre, c'est la raison pour laquelle il est proposé d'utiliser un lit fluidisé 17, qui peut être alimenté par un circuit d'air 18 associé à un dispositif de chauffage 19. Une partie de la chaleur nécessaire provient directement du fil 2 lui-même. Une sonde thermique 20 permet de réguler la température de l'air en fonction de la quantité de chaleur nécessaire pour maintenir la température du lit fluidisé à 540°C.

Un second système de refroidissement 21 à circulation d'eau est disposé au-dessus du lit fluidisé 17 pour terminer le refroidissement du fil 2 avant que celui-ci ne passe sur un galet de guidage 3b qui est suspendu par l'intermédiaire d'un système élastique de régulation de tension 22 du fil 2 qui sert à réguler le cabestan de tirage 3a, de façon à obtenir une faible tension durant le revêtement. De ce galet, le fil 2 est conduit à un tambour de stockage 23. Etant donné qu'un fil en acier doux chauffé à 700°C-800°C devient très fragile au contact du cuivre fondu en particulier, la tension exercée par le régulateur de tension 22 ne doit pas excéder 15 MPa.

Différents métaux et alliages ont été déposés sur des fils d'acier de différents types, le point commun entre les exemples qui vont suivre est de donner à l'acier une structure cristalline ferrite-perlite fine, grâce à un refroidissement contrôlé. Comme on le verra dans ces exemples, dans le cas d'aciers doux à moins de 0,1% de carbone, un simple refroidissement à l'air peut être suffisamment lent pour obtenir la structure cristalline désirée, de sorte que dans ce cas le lit fluidisé 17 peut être supprimé, une distance suffisante étant ménagée entre la sortie du bec 7 et le système de refroidissement 21 pour permettre d'obtenir la structrue cristalline désirée. Par contre avec des aciers à plus forte teneur en carbone, présentant une plus grande trempabilité, il est nécessaire de maintenir le fil à une température de 540°C durant quelques secondes pour éviter la trempe à l'air ambiant et pour obtenir une structure cristalline ferrite-perlite fine. Les diagrammes des figures 2 et 3 montrent respectivement et schématiquement les courbes T.T.T. (transformation-temps-température) d'un acier doux et d'un acier à plus haute teneur en carbone. On a tracé sur chacun de ces diagrammes la courbe de refroidissement contrôlé du fil d'acier revêtu d'un métal dont le point de fusion est supérieur à la température d'austénisation de l'acier.

Dans les exemples qui vont suivre, on utilise trois métaux et alliage à savoir, le cuivre, le laiton et l'argent. Le fil d'acier doux revêtu de cuivre trouve des applications dans le domaine électrique, en tant que fil téléphonique, ressort électriquement conducteur, fil de terre d'un conduit de transmission électrique par exemple. Le fil d'acier à 0,7% de carbone recouvert de laiton trouve notamment une application en tant que fil de renforcement des pneux à carcasse radiale. Enfin le fil d'acier doux revêtu d'argent trouve des applications électroniques. Dans chacun de ces cas, le fil revêtu a une section sensiblement supérieure à celle du fil terminé de sorte que l'épaisseur du métal de revêtement diminue en même temps que le diamètre du fil lors du retréfilage de ce fil. Cette opération n'entraîne pas de détérioration de la couche de métal déposée si celle-ci adhère bien à ce fil.

### EXEMPLE 1

Cet exemple se rapporte au dépôt d'une couche de cuivre sur un fil d'acier doux.

On utilise à cet effet un fil d'acier à moins de 0,1% de carbone, de 1 mm de diamètre. La première opération consiste en un dégraissage électrochimique alcalin à 60°C suivi d'une attaque dans un bain de HCl et d'un séchage. Suite à cette phase de préparation du substrat, commence la phase de revêtement proprement dit qui consiste à préchauffer le fil 2 à l'aide de la bobine 16 alimentée en courant de haute fréquence, le fil 2 traversant à ce moment le conduit tubulaire 13 dans lequel règne une atmosphère de 20% H₂ + N₂ à une pression de 5 mm de colonne d'eau. La température du fil d'acier 2 est ainsi portée à 740°C au moment où il pénètre dans le bec 7 du creuset 8 par l'ouverture 11. Le bec du creuset contient 70 g de Cu liquide à la température de 1120°C correspondant à un bain de liquide de 5 mm d'épaisseur.

Ensuite le fil est refroidi à l'air pendant 10 secondes avant de pénétrer dans l'enceinte de refroidissement à eau 21. La vitesse de défilement du fil 2 est de 30m/mn. La couche de cuivre obtenue est une couche de 200 µm concentrique et adhérente autour du fil d'acier 2. Le fil peut ensuite être tréfilé avec une réduction de 80 % de sa section.

### EXEMPLE 2

Le fil d'acier utilisé dans cet exemple est un fil d'acier à 0,7% de carbone de 1 mm de diamètre. La préparation de ce fil est identique à celle du fil de l'exemple 1 de même que son préchauffage.

Le bec 7 du creuset 8 contient une couche de 40 mm de laiton comprenant 60% Cu et 40% Zn à une température de 1000°C.

A la sortie du bec 7, le fil recouvert de laiton pénètre dans le lit fluidisé 17 dont la température est maintenue à 540°C. La vitesse d'avance du fil est de 30 m/mn et le lit fluidisé offre une longueur de cheminement de 5 m de sorte que le fil est maintenu à cette température de l'ordre de 550°C pendant 10s, le temps pour amener cet acier dans la zone ferrite-cementite à grain fin. La couche obtenue à une épaisseur de 15 µm formée concentriquement autour du fil d'acier est adhérant à sa surface.

### EXEMPLE 3

On revêt un fil d'acier doux à moins de 0,1% de carbone de 1 mm de diamètre d'une couche d'Ag.

On procède au nettoyage et au préchauffage de ce fil dans les mêmes conditions opératoires que celles des exemples précédents.

Le bec 7 du creuset contient 70 g d'Ag liquide à 990°C dans une atmosphère de 10% H₂ + N₂.

Le refroidissement s'effectue à l'air comme dans l'exemple 1 et on obtient une couche adhérente et concentrique d'Ag de 50 µm d'épaisseur.

Chacun des fils obtenus selon l'un des exemples précédents a un diamètre plusieurs fois supérieur au diamètre désiré. C'est ainsi par exemple que le fil de l'exemple 2 est ensuite retréfilé pour être amené à un diamètre final de 0,25 mm.

Il faut encore noter que sur le plan économique le fait de réaliser le recuit de l'acier en même temps que son revêtement permet de supprimer une opération et donc de réduire les coûts de production dans une proportion non néglieable.

## Revendications

1. Procédé de revêtement en continu d'un substrat filiforme d'acier par immersion de ce substrat dans un bain de métal de revêtement en fusion, selon lequel on choisit un métal de revêtement dont le point de fusion est supérieur à la température d'austénisation de l'acier, on préchauffe le substrat d'acier à une température inférieure à celle dudit bain, on le fait passer dans ce bain pour le revêtir et l'amener en même temps à sa température d'austénisation, caractérisé par le fait que ledit substrat filiforme d'acier est revêtu à l'état non adouci et pour conférer à l'acier de ce substrat une structure cristalline adoucie on refroidit ce substrat ainsi revêtu à une vitesse contrôlée et on le tréfile pour l'amener à la section désirée.

2. Procédé selon la revendication 1, caractérisé par le fait que l'on revêt un substrat filiforme en acier doux de moins de 0,1 % de carbone et que l'on refroidit ensuite ce substrat à une vitesse choisie pour obtenir une structure ferrite-perlite.

3. Procédé selon la revendication 1, caractérisé par le fait que l'on revêt un substrat filiforme en acier contenant plus de 0,2 % de carbone et que l'on abaisse rapidement la température de ce substrat revêtu jusqu'à une température de l'ordre de 550°C puis que l'on maintient le substrat à cette température jusqu'à la transformation en une structure ferrite-perlite à grain fin et on termine alors le refroidissement du substrat.

## Patentansprüche

1. Verfahren zum kontinuierlichen Überziehen eines strangförmigen Substrats aus Stahl durch Eintauchen dieses Substrats in einem Schmelzbad des Überzugmetalls, bei dem man ein Überzugmetall auswählt, dessen .Schmelzpunkt oberhalb der Austenisationstemperatur des Stuhls liegt, man das Stahlsubstrat auf eine Temperatur unterhalb derjenigen des Bades vorwärmt, man das Substrat in dem Bad durchlaufen läßt, um es zu überziehen und gleichzeitig auf seiner Austenisationstemperatur zu halten, **dadurch gekennzeichnet,** daß man das strangförmige Stahlsubstrat in einem nicht-geglätteten Zustand überzieht und um dem Stahl dieses Substrats eine geglättete kristalline Struktur zu verleihen dieses. so überzogene Substrat mit kontrollierter Geschwindigkeit abkühlt und daß man das Substrat zieht, um es auf dem gewünschten Querschnitt zu halten.

2. Verfahren nach Anspruch 1, **dadurch gekennzeichnet**, daß man ein strangförmiges Substrat aus weichem Stahl mit mindestens 0,1 % Kohlenstoff überzieht und daß man anschließend dieses Substrat mit einer Geschwindigkeit abkühlt ausgewählt, um eine Ferrit-Perlit-Struktur zu erhalten.

3. Verfahren nach Anspruch 1, **dadurch gekennzeichnet**, daß man ein strangförmiges Stahlsubstrat mit mehr als 0,2 % Kohlenstoff überzieht und daß man die Temperatur dieses überzogenen Substrats schnell absenkt bis auf eine Temperatur in der Größenordnung von 550 °C, daß man danach das Substrat auf dieser Temperatur hält bis zu der Transformation in eine Ferrit-Perlit-Feinkorn-Struktur und daß man anschließend die Abkühlung des Substrats beendet.

## Claims

1. A method of continuously coating a filiform steel substrate by immersing this substrate in a bath of molten coating metal, in which a coating metal is chosen which has a melting point higher than the austenitisation temperature of the steel, the steel substrate is preheated to a temperature lower than that of the said bath, it is introduced into this bath in order to coat it and at the same time to bring it to its austenitisation temperature, characterised in that the said filiform steel substrate is coated in the non-softened state and, in order to give the steel of this substrate a softened crystalline structure, this substrate thus coated is cooled at a controlled rate and drawn in order to give it the required cross-section.

2. A method according to claim 1, characterised in that a filiform substrate of soft steel with leas than 0.1 % carbon is coated and in that this substrate is then cooled at a rate chosen in order to obtain a ferrite-perlite structure.

3. A method according to claim 1, characterised in that a filiform steel substrate containing more than 0.2% carbon is coated and in that the temperature of this coated substrate is decreased rapidly to a temperature in the order of 550°C, in that the substrate is then maintained at this temperature until the transformation into a fine-grained ferrite-perlite structure and the cooling of the substrate is than brought to an end.
